# EUROPÄISCHE PATENTSCHRIFT

(11) **EP 0 615 551 B1**
(45) Veröffentlichungstag und Bekanntmachung des Hinweises auf die Patenterteilung: **26.02.1997**
(21) Anmeldenummer: 92923679.2
(22) Anmeldetag: 23.11.1992
(51) Int. Cl.: C22C 38/26, C22C 38/22

(54) **SCHWEISSBARER HOCHFESTER BAUSTAHL MIT 13 % CHROM**
WELDABLE HIGH-STRENGTH STRUCTURAL STEEL WITH 13 % CHROMIUM
ACIER SOUDABLE A RESISTANCE ELEVEE AVEC 13 % DE CHROME

(30) Priorität: 05.12.1991 DE 4140459
(43) Veröffentlichungstag der Anmeldung: 21.09.1994
(73) Patentinhaber: MANNESMANN Aktiengesellschaft, 40213 Düsseldorf (DE)
(72) Erfinder: VON HAGEN, Ingo, D-4150 Krefeld (DE); PÖPPERLING, Rolf, D-4330 Mülheim (DE); SCHLERKMANN, Hubertus, D-5106 Roetgen (DE); ZEISLMAIR, Ulrike, D-4005 Meerbusch (DE)
(74) Vertreter: Meissner, Peter E., Dipl.-Ing.
(86) Internationale Anmeldenummer: DE9200987
(87) Internationale Veröffentlichungsnummer: WO9311270

(56) Entgegenhaltungen:
- EP-A- 0 178 334
- EP-A- 0 384 317
- EP-A- 0 435 003

## Beschreibung

Die Erfindung betrifft ein Verfahren zur Herstellung von nahtlosen Stahlrohren oder Flachprodukten (Band und Blech) für Rohre oder Behälter, die zur Förderung, zum Transport oder zur Verarbeitung von Kohlenwasserstoffen vorgesehen sind. Dabei liegen bei Anwesenheit von CO₂ und Wasser sowie gegebenenfalls geringer Anteile an H₂S in den zu transportierenden bzw. zu verarbeitenden Medien korrosive Bedingungen vor.

Für die Gewinnung von Kohlenwasserstoffen unter korrosiven Bedingungen werden üblicherweise Rohre aus niedriglegierten Stählen mit passivem Korrosionsschutz (Inhibition) oder aus hochlegierten korrosionsbeständigen Stählen eingesetzt, um die hohen Anforderungen im Hinblick auf die Korrosionsbeständigkeit, insbesondere auch die Beständigkeit gegen Spannungsrißkorrosion erfüllen zu können. Ein geeigneter Stahl ist beispielsweise aus der DE 26 16 599 C2 entnehmbar. Wegen der hohen Anteile an teuren Legierungselementen (z.B. 22 % Cr, 5 % Ni, 3 % Mo) sind Rohre und Behälter aus derartigen Stählen für die oben angegebenen Einsatzfälle außerordentlich kostenintensiv. Diese relativ hochfesten Duplexstähle weisen üblicherweise niedrige C-Gehalte auf und sind daher gut schweißbar.

Für den Ölfeldeinsatz sind auch Stähle bekannt, die 0,18 - 0,22 % C und 12,5 - 14 % Cr enthalten (Werkstoff AISI 420). Dieser Werkstoff weist in feuchter CO₂-Umgebung eine sehr gute Korrosionsbeständigkeit auf. Da Rohre aus diesem Material unter Baustellenbedingungen praktisch nicht schweißbar sind, kommen zur Verbindung der Rohre ausschließlich Schraubverbindungen zum Einsatz. Man verwendet daher Rohre aus diesem Stahl nur als förderrohre, nicht aber als Leitungsrohre. Sofern in den durch die Rohre zu fördernden Kohlenwasserstoffen auch Spuren von H₂S enthalten sind, können Schädigungen durch Spannungsrißkorrosion erfolgen, da dieser Werkstoff nur eine vergleichsweise geringe Beständigkeit gegen diese Art der Korrosion aufweist.

Weiterhin sind für die Herstellung von Stahlrohren auch 13 %-Chromstähle bekannt, die schweißbar sind. Ein Beispiel hierfür ist der Werkstoff AISI 410 (Werkstoff-Nr. 1.4006), der 0,08 - 0,12 % C, max. 1,0 % Mn und 12,0 - 14,0 % Cr enthält. Die Schweißbarkeit dieses Stahls ist gewährleistet wegen des geringeren Kohlenstoffgehaltes. Problematisch ist jedoch vielfach die Wärmebehandlung der daraus hergestellten Walzprodukte, da diese häufig zu einem inhomogenen Gefüge führt, welches verantwortlich ist für eine sehr schlechte Beständigkeit dieser Stähle gegen Spannungsrißkorrosion bei Anwesenheit von H₂S. Aus diesem Grunde wird dieser Werkstoff, der als rost- und säurebeständig anzusehen ist, zwar für Pumpenrohre, Wärmetauscher und dergleichen eingesetzt, nicht aber für die Förderung von Kohlenwasserstoffen verwendet; lediglich als Guß- oder Schmiedeprodukt wird er für Armaturen im Bereich des Bohrlochkopfes eingesetzt. Seine geringe Korrosionsbeständigkeit wird durch Berichte über Schadensfälle im Schrifttum hinreichend dokumentiert.

Schließlich ist aus der JP 57-5849 ein Stahl für die Herstellung nahtloser Stahlrohre mit folgender Zusammensetzung bekannt:

| | |
|---|---|
| max. 0,015 % | C |
| 0,10 - 0,80 % | Si |
| 0,10 - 2,00 % | Mn |
| max. 0,025 % | P |
| max. 0,010 % | S |
| 11,0 - 17,0 % | Cr |
| 0,10 - 3,00 % | Ni |
| max. 0,015 % | N |
| 0,01 - 0,05 % | Nb |
| 0,01 - 0,10 % | Al |

Rest Eisen und übliche Verunreinigungen.

Dieser Stahl wird beschrieben als schweißbar, zugfest, zäh und korrosionsbeständig. Die daraus hergestellten nahtlosen Stahlrohre wiesen nach einer Wärmebehandlung eine Streckgrenze im Bereich 428 - 502 N/mm² auf. Als entscheidend wichtig für die Gewährleistung der Korrosionsbeständigkeit wird die Einhaltung der gesetzten Obergrenzen für C mit max. 0,015 % und N mit max. 0,015 % angesehen. Mo ist in diesem Stahl gar nicht vorgesehen.

Demgegenüber wurde im Rahmen der vorliegenden Erfindung gefunden, daß ein Stahl mit der im Patentanspruch 1 angegebenen Zusammensetzung nicht nur ebenfalls hervorragende Eigenschaften bezüglich der Korrosionsbeständigkeit besitzt und gut schweißbar und sehr zäh ist, sondern darüber hinaus sogar eine 0,2 %-Dehngrenze ermöglicht, die die aus der JP 57-5849 bekannten Werte erheblich überschreitet. Dies ist insbesondere der überraschenden Erkenntnis zu verdanken, daß eine Begrenzung des Ni-Gehaltes, der bei dem bekannten Stahl bis zu 3,0 % betragen darf, auf einen Maximalwert von 0,25 % erfolgen muß. Unter dieser Voraussetzung können im Rahmen der im Patentanspruch 1 genannten Werte für die übrigen Legierungselemente Gehalte an C im Bereich von 0,015 % bis zu 0,035 % und an N im Bereich von 0,002 bis zu 0,02 % zugelassen werden; dadurch werden im Hinblick auf die mechanischen Eigenschaften neue Möglichkeiten eröffnet. Im Unterschied zum bekannten Stahl enthält der erfindungsgemäß eingesetzte Stahl auch Mo, und zwar im Bereich 0,01 % bis 1,2 %; vorteilhafterweise wird dieser Gehalt auf Werte von maximal 0,2 bis 0,3 % begrenzt. Der Mindestgehalt an Mn beträgt 1,0 %, während bei dem bekannten Stahl für Mn auch wesentlich niedrigere Gehalte bis zu 0,1 % zulässig sind; nach oben ist eine Grenze von 2,0 % gesetzt. Der Gehalt an Cr soll im Bereich 12,0 bis 13,8 % liegen. Für die Zugabe an Nb haben sich Werte im Bereich 0,02 - 0,04 % als besonders günstig herausgestellt; zulässig ist jedoch auch ein Bereich von 0,01 - 0,05 %. Da der C-Gehalt auf 0,015 - 0,035 % beschränkt ist, weisen diese Stähle gute Schweißeigenschaften auf. Für Si ist ein Gehalt von 0,15 - 0,50 % und für Mn ein Gehalt von 1,0 - 2,0 % vorgeschrieben. Die Verunreinigungen an P und S müssen auf max. 0,020 % bzw. 0,003 % beschränkt werden.

Wie wesentlich die genaue Einhaltung der erfindungsgemäß vorbegebenen Gehaltsgrenzen der einzelnen Legierungselemente ist, zeigt etwa ein in der JP 57-5849 als Vergleichsbeispiel zur dortigen Erfindung herangezogener Stahl mit folgender Zusammensetzung:

Rest Eisen und übliche Verunreinigungen.

Dieser Stahl, der sich von dem Stahl der vorliegenden Erfindung in den Gehalten an Mn, Mo und Ni um jeweils höchsten etwa einen halben Prozentpunkt unterscheidet, erwies sich dort als nicht korrosionsbeständig.

Im Hinblick auf die walztechnische Verarbeitung des erfindungsgemäß zu verwendenden Stahls sind mehrere Möglichkeiten gegeben. Bei der Herstellung z.B. von Blechen für Behälter oder geschweißte Rohre sollte das Vormaterial auf 1100 - 1250°C erwärmt, dann in einer ersten Walzphase bei Temperaturen oberhalb 1000°C vorgewalzt und anschließend in einer zweiten Walzphase bei Temperaturen im Bereich von 850 - 750°C mit einer Mindestverformung von 30 % endgewalzt werden.

Vorzugsweise wird die zweite Walzphase so durchgeführt, daß von einer Endwalztemperatur größer oder gleich 850°C beschleunigt mit einer Abkühlrate von mindestens 5 K/s bis unter 200°C abgekühlt wird. Die weitere Abkühlung kann an Luft erfolgen. Ein anschließendes Anlassen empfiehlt sich, ist jedoch nicht zwingend erforderlich.

Bei einer anderen vorteilhaften Verfahrensvariante der Erfindung erfolgt die Abkühlung von einer Endwalztemperatur größer oder gleich 850°C mit einer Abkühlrate von 0,5 bis 2 K/s bis Umgebungstemperatur.

Um die Einstellung von engen Spannbreiten in den Festigkeitswerten der Produkte gezielt vorzunehmen (z.B. 15 ksi 103,4 N/mm²), können diese in einem gesonderten Verfahrensschritt in an sich bekannter Weise wärmebehandelt werden.

Im folgenden wird die Erfindung anhand von Vergleichsbeispielen und Versuchsergebnissen näher erläutert. Figur 1 und 2 zeigen Meßergebnisse bezüglich der abtragenden Korrosion für verschiedene Stähle unter unterschiedlichen Bedingungen.

In der Tabelle 1 sind die chemischen Zusammensetzungen von drei verschiedenen 13%-Chrom-Stählen mit den Bezeichnungen 410, 411 und 413 zusammengestellt. Der Stahl 410 entspricht der vorliegenden Erfindung, während die beiden anderen Stähle als Vergleichsbeispiele anzusehen sind. Der Stahl 411 unterscheidet sich von der Erfindung durch einen. Ni-Gehalt von 2,09 % und der Stahl 413 durch einen mit 0,57 % zu geringen Mn-Gehalt und einen zu hohen Ni-Gehalt von 4,19 %. Aus Tabelle 2 sind die mechanisch-technologischen Eigenschaften für unter unterschiedlichen Walz- und Wärmebehandlungsbedingungen hergestellte Flachprodukte und Rohre wiedergegeben. Ein TM-gewalztes Blech, das bei 1140°C eingesetzt und mit 800°C endgewalzt wurde, erreichte ohne eine Anlaßbehandlung die unter der Arbeitsnummer 410A in der ersten Zeile dargestellten ausgezeichneten mechanischen Eigenschaftswerte. Durch Absenken der Endwalztemperatur auf 750°C (Arbeitsnummer 410B) konnten die Festigkeitswerte noch weiter gesteigert werden, wobei allerdings die Zähigkeitseigenschaften sich geringfügig verschlechterten. Aus den im unteren Teil der Tabelle 2 (Arbeitsnummern 410.1 bis 410.5) dargestellten Versuchsergebnissen ist der Einfluß einer Wärmebehandlung durch Härten und Anlassen unter unterschiedlichen Bedingungen bei gleichen Walzbedingungen dargestellt. Man erkennt deutlich die erheblichen Steigerungen der erreichten Werte bezüglich der Festigkeitsund Zähigkeitseigenschaften.

Tabelle 3 zeigt, daß der erfindungsgemäße Stahl 410 in bezug auf seine Beständigkeit gegen Spannungsrißkorrosion den bekannten Stählen 411 und 413 eindeutig überlegen ist.
Lediglich unter sehr extremen Prüfbedingungen (0,01 bar H₂S und 5 % NaCl) kam es bei dem Stahl 410 zu einem Ausfall der Rundzugprobe nach 1000 Std. bei einer Belastung von 90 % R_{p 0,2}. Die Vergleichsstähle zeigten bereits bei wesentlich milderen Prüfbedingungen Probenausfälle.

Aus den Figuren 1 und 2 ist die Beständigkeit des erfindungsgemäßen Stahls gegen abtragende Korrosion unter unterschiedlichen Bedingungen im Vergleich zu den Stählen 411 und 413 sowie eines Stahls X20Cr13 entnehmbar. Unter Berücksichtigung der Analysenwerte aus Tabelle 1 ergibt sich, daß erhöhte Gehalte an Ni und insbesondere Mo die Korrosionsrate bei abtragender Korrosion vermindern. Die Beständigkeit des erfindungsgemäßen Stahls 410 ist jedoch, wie insbesondere der Vergleich mit dem Stahl X20Cr13 zeigt, noch recht gut. Trotz ihrer besseren Beständigkeit gegen abtragende Korrosion sind die Vergleichsstähle 411 und 413, wie aus Tabelle 3 hervorgeht, mit ihren erhöhten Ni- bzw. Mo-Gehalten dem erfindungsgemäßen Stahl in bezug auf Beständigkeit gegen Spannungsrißkorrosion deutlich unterlegen. Überraschenderweise ist die Ursache für den erfindungsgemäßen Erfolg in der drastischen Beschränkung der Ni- und Mo-Gehalte zu sehen. Für den Fall, daß der Spannungsrißkorrosionsbeständigkeit gegenüber der Beständigkeit gegen abtragende korrosion eine wesentlich größere Bedeutung zugemessen wird, sollte der Mo-Gehalt sogar auf Werte unter 0,2 % begrenzt werden.

**Tabelle 3:**

| Ergebnisse von Spannungsrißkorrosionsversuchen | | | | |
|---|---|---|---|---|
| Prüfbedingungen | | Befund | | |
| p(H₂S) bar % | c(NaCl) % | 410 | 411 | 413 |
| 0,001 | 0 | O | O | O |
| | 5 | O | X | X |
| 0,0035 | 0 | O | O | O |
| | 5 | O | X | X |
| 0,01 | 0 | O | n.g. | n.g. |
| | 0,5 | O | X | n.g. |
| | 5 | X | X | n.g. |
| Rundzugproben unter konstanter Last Belastung: 90% R_{P0.2} Versuchsdauer: 1000 h Trägergas: CO₂ unter Normaldruck Symbole: O: ohne Befund; X: Probenausfall n.g.: nicht geprüft | | | | |

## Patentansprüche

1. Verfahren zur Herstellung von nahtlosen Stahlrohren oder Flachprodukten (Band oder Blech) für Rohre oder Behälter, die zur Förderung, zum Transport oder zur Verarbeitung von gasförmigen oder flüssigen Kohlenwasserstoffen, die CO₂ und Wasser sowie gegebenenfalls geringe Anteile an H₂S enthalten, bestimmt sind und beständig gegen Spannungsrißkorrosion sowie gleichzeitig gut schweißbar sind und eine 0,2 %-Dehngrenze von mindestens 450 N/mm² aufweisen, wobei ein Ni-enthaltender Stahl verwendet wird, der darüber hinaus folgende Zusammensetzung aufweist (Gewichts-%):
| | |
|---|---|
| 0,015 - 0,035 % | C |
| 0,15 - 0,50 % | Si |
| 1,0 - 2,00 % | Mn |
| max. 0,020 % | P |
| max. 0,003 % | S |
| 12,0 - 13,8 % | Cr |
| 0,002 - 0,02 % | N |
| 0,01 - 0,05 % | Nb |
| >0 - 0,25 % | Ni |
| 0,01 - 1,2 % | Mo |
Rest Eisen und übliche Verunreinigungen

2. Verfahren nach Anspruch 1,
dadurch gekennzeichnet,
daß der Gehalt an Mo auf maximal 0,20 % begrenzt wird.

3. Verfahren nach einem der Ansprüche 1 bis 2,
dadurch gekennzeichnet,
daß der Gehalt an Nb auf einen Wert zwischen 0,02 % und 0,04 % eingestellt wird.

4. Verfahren zur Herstellung von Flachprodukten nach einem der Ansprüche 1 bis 3,
dadurch gekennzeichnet,
daß das Vormaterial auf 1100 bis 1250°C erwärmt wird, dann in einer ersten Walzphase bei Temperaturen bis hinunter auf höchstens 1000°C vorgewalzt und anschließend in einer zweiten Walzphase bei Temperaturen im Bereich von 850 - 700°C mit einer Mindestverformung von 30 % endgewalzt wird.

5. Verfahren nach einem der Ansprüche 1 bis 3,
dadurch gekennzeichnet,
daß von einer Endwalztemperatur von mindestens 850°C aus beschleunigt mit einer Abkühlrate von mindestens 5 K/s bis unter 200°C abgekühlt wird.

6. Verfahren nach Anspruch 5,
dadurch gekennzeichnet,
daß nach der beschleunigten Abkühlung gesondert angelassen wird.

7. Verfahren nach einem der Ansprüche 1 bis 3,
dadurch gekennzeichnet,
daß von einer Endwalztemperatur von mindestens 850°C mit einer Abkühlrate von 0,5 bis 2 K/s bis auf Umgebungstemperatur abgekühlt wird.

8. Verfahren nach einem der Ansprüche 1 bis 4 oder 7,
dadurch gekennzeichnet,
daß die Walzprodukte zur Einstellung der gewünschten Festigkeitsstufe einer gesonderten Wärmebehandlung unterzogen werden.

## Claims

1. A method for the production of seamless steel pipes or flat products (band or sheet metal) for pipes or containers which are intended for the conveying, transporting or processing of gaseous or fluid hydrocarbons which contain CO₂ and water and also possibly small components of H₂S, and are resistant to stress corrosion and at the same time are able to be welded well and have a 0.2 % yield strength of at least 450 N/mm², in which a steel containing Ni is used which, furthermore, has the following composition (% by weight):
| | |
|---|---|
| 0.015 - 0.035 % | C |
| 0.15 - 0.50 % | Si |
| 1.0 - 2.00 % | Mn |
| max. - 0.020 % | P |
| max. - 0.003 % | S |
| 12.0 - 13.8 % | Cr |
| 0.002 - 0.02 % | N |
| 0.01 - 0.05 % | Nb |
| >0 - 0.25 % | Ni |
| 0.01 - 1.2 % | Mo |
Remainder iron and usual impurities.

2. A method according to Claim 1,
characterised in that
the Mo content is limited to a maximum 0.20%.

3. A method according to one of claims 1 to 2,
characterised in that
the Nb content is set to a value between 0.02% and 0.04%.

4. A method for the production of flat products according to one of Claims 1 to 3,
characterised in that
the initial material is heated from 1100 to 1250°C, then is pre-rolled in a first rolling phase at temperatures down to a maximum of 1000°C and is then finish-rolled in a second rolling phase at temperatures in the range of 850 - 700°C with a minimum deformation of 30%.

5. A method according to one of Claims 1 to 3,
characterised in that
starting from a finish-rolling temperature of at least 850°C accelerated with a cooling rate of at least 5 K/s, cooling takes place to below 200°C.

6. A method according to Claim 5,
characterised in that
after the accelerated cooling, tempering is carried out separately.

7. A method according to one of Claims 1 to 3,
characterised in that
from a finish-rolling temperature of at least 850°C with a cooling rate of 0.5 to 2 K/s, cooling takes place to ambient temperature.

8. A method according to one of Claims 1 to 4 or 7,
characterised in that
the rolling products are subjected to a separate heat treatment to set the desired degree of stability.

## Revendications

1. Procédé pour fabriquer des tubes d'acier sans soudure ou des produits plats (feuillards ou tôles) pour des tubes ou conteneurs, qui sont destinés à l'alimentation, au transport, ou au traitement d'hydrocarbures gazeux ou liquides, qui contiennent CO₂ et de l'eau ainsi que, le cas échéant, de faibles proportions de H₂S, et sont résistants à la corrosion formant des fissures sous contraintes ainsi que, simultanément, bien soudables, et présentent une limite d'élasticité 0,2 % d'au moins 450 N/mm², un acier contenant Ni étant utilisé, qui présente de plus la composition suivante (pourcentages pondéraux) :
| | |
|---|---|
| %C | 0,015 - 0,035 |
| %Si | 0,15 - 0,50 |
| %Mn | 1,0 - 2,00 |
| %P | max. 0,020 |
| %S | max. 0,003 |
| %Cr | 12,0 - 13,8 |
| %N | 0,002 - 0,02 |
| %Nb | 0,01 - 0,05 |
| %Ni | >0 - 0,25 |
| %Mo | 0,01 - 1,2 |
le reste étant du fer et des impuretés usuelles.

2. Procédé selon la revendication 1,
caractérisé en ce que la teneur en Mo est limitée au maximum à 0,20 %.

3. Procédé selon une des revendications 1 à 2,
caractérisé en ce que la teneur en Nb est réglée à une valeur entre 0,02 % et 0,04 %.

4. Procédé pour fabriquer des produits plats selon une des revendications 1 à 3,
caractérisé en ce que la matière de départ est chauffée à 1100 à 1250°C, puis est prélaminée, dans une première phase de laminage, à des températures jusqu'à au plus 1000°C et, ensuite, dans une seconde phase de laminage, est laminée de façon finale à des températures dans la plage de 850-700°C avec une déformation minimale de 30 %.

5. Procédé selon une des revendications 1 à 3,
caractérisé en ce que, de façon accélérée à partir d'une température de laminage finale d'au moins 850°C, on refroidit à un taux de refroidissement d'au moins 5 K/s jusqu'au dessous de 200°C.

6. Procédé selon la revendication 5,
caractérisé en ce que, après le refroidissement accéléré, on effectue un revenu particulier.

7. Procédé selon une des revendications 1 à 3,
caractérisé en ce que, à partir d'une température de laminage finale d'au moins 850°C, on refroidit à un taux de refroidissement de 0,5 à 2 K/s jusqu'à la température ambiante.

8. Procédé selon une des revendications 1 à 4 ou 7,
caractérisé en ce que les produits de laminage sont soumis à un traitement thermique particulier pour régler le degré de résistance mécanique souhaité.
